# EUROPÄISCHE PATENTSCHRIFT

(11) **EP 0 085 927 B1**
(45) Veröffentlichungstag und Bekanntmachung des Hinweises auf die Patenterteilung: **04.06.1986**
(21) Anmeldenummer: 83100901.4
(22) Anmeldetag: 01.02.1983
(51) Int. Cl.: G03G 5/04, G03G 13/22, G03G 5/08

(54) **Elektrophotographisches Aufzeichnungsverfahren und hierfür geeignete Photoleiterschicht**
Electrophotographic recording process and photoconductive layer suitable therefor
Procédé d'enregistrement électrophotographique et couche photoconductrice appropriée à celui-ci

(30) Priorität: 08.02.1982 DE 3204221
(43) Veröffentlichungstag der Anmeldung: 17.08.1983
(73) Patentinhaber: HOECHST AKTIENGESELLSCHAFT, 65926 Frankfurt am Main (DE)
(72) Erfinder: Moraw, Roland, Dr., D-6200 Wiesbaden (DE); Schädlich, Günther, D-6200 Wiesbaden (DE)

## Beschreibung

Die Erfindung betrifft ein elektrophotographisches Aufzeichnungsverfahren, bei dem eine Photoleiterschicht auf einem elektrisch leitenden Schichtträger elektrostatisch aufgeladen, bildmässig belichtet, das erzeugte Ladungsbild mit einem Flüssigentwickler sichtbar gemacht, das abgeschiedene Tonerbild auf einen Kopieträger übertragen und die Photoleiterschicht anschliessend von Tonerresten und Restladungen befreit wird sowie eine hierfür geeignete Photoleiterschicht.

Bei der elektrophotographischen Kopiertechnik wird eine Photoleiterschicht auf einem elektrisch leitenden Schichtträger elektrostratisch aufgeladen und bildmässig belichtet. Das entstandene latente Ladungsbild wird mit triboelektrisch aufgeladenen Tonerteilchen entwickelt. In einer verbreiteten Ausführungsform sind die aufgeladenen Tonerteilchen in einer hochisolierenden dielektrischen Flüssigkeit mit einem Volumenwiderstand von mehr als 10⁹ Ohm-cm und einer Dielektrizitätskonstanten von weniger als 3, wie einem Gemisch aus aliphatischen Kohlenwasserstoffen, dispergiert. Diese Dispersionen werden als Flüssigentwickler bezeichnet. Die Tonerbilder werden von der Photoleiterschicht auf den Kopieträger wie Papier übertragen. Die Photoleiterschicht wird dann von Tonerresten und Restladungen für den nächsten Kopierzyklus gereinigt. Für diese zyklische Kopiertechnik werden zweckmässig die Photoleiterschichten auf metallischen oder metallisierten Schichtträgern wie Metalltrommeln bzw. Endlosbändern aus metallbedampften Kunststoffolien wie Polyesterfolien eingesetzt.

Ein Nachteil der Flüssigentwicklung ist der damit verbundene Austrag an Dispergierflüssigkeit. Bei der Übertragung des Tonerbildes wird der Kopieträger damit befeuchtet und muss getrocknet werden. Auch wenn die Flüssigkeiten der Dispersionen nicht toxisch sind, so belasten deren Dämpfe doch die Umwelt.

Eine wirkungsvolle Massnahme zur Verminderung des Austrags an Dispergierflüssigkeit besteht darin (DE-B 2361 833), eine Walze in geringem Abstand von etwa 50 µm gegenläufig zu der mit Flüssigentwickler benetzten Photoleiterschicht rotieren zu lassen. Auch wenn die bekannte Massnahme bereits eine deutliche Verminderung des Austrages an Dispergierflüssigkeit bewirkt, wird zur geringeren Umweltbelastung eine noch weitergehende Verminderung angestrebt.

Es wurde auch bereits vorgeschlagen, EP-A 52789 in einem Verfahren zur Übertragung eines durch Behandlung mit Flüssigentwickler von einem elektrostatischen Ladungsbild hergestellten Pigmentbildes von einem Ladungsbildträger auf einen Kopieträger mit Hilfe eines elektrischen Feldes die Übertragung der Flüssigentwicklerschicht mit bildmässig angeordneter Pigmentverteilung über einen geringen Abstand bildenden Luftspalt hinweg vorzunehmen. Der Spalt wird durch Abstandshalter in Form von mitlaufenden oder ortsfest zwischen Ladungsbild- und Kopieträger angeordneten Folien, die bis zu 10% der Kopieträgerfläche abdecken oder durch Teilchen, die mit der Oberfläche des Kopieträgers verbunden sind, hergestellt.

Die Anordnung einer Folie im Zwischenraum von Ladungsbildträger und Kopieträger oder die Ausrüstung der Kopieträgeroberfläche mit Abstandshaltern kann einerseits den Kopienfluss beeinträchtigen, andererseits erfordert eine solche Massnahme die zusätzliche Ausrüstung mit speziellem Kopieträgermaterial.

Es ist auch bekannt (DE-A 2938944, DE-A 3006962), zum störungsfreien Umdruck Oberflächen von Photoleiterschichten glatt einzustellen. Die Rauhstufen müssen dabei kleiner als 0,5 jim sein. Nur so werden Fehler, die zu sichtbaren Druckfehlern führen, vermieden. Das Glätten der Oberfläche von Photoleiterschichten wird durch kurzzeitiges Aufschmelzen, zum Beispiel durch Elektronenbestrahlung, unter einer Temperaturbehandlung bei erhöhtem äusserem Druck oder durch chemischen oder elektrochemischen Abtrag erreicht. Die bekannten Verfahren zum Glätten der Ladungsbildträgeroberfläche sind mit erheblichem Aufwand verbunden und erfordern beträchtliche zusätzliche Kosten.

Es war deshalb Aufgabe der Erfindung, bei einem elektrophotographischen Aufzeichnungsverfahren, das mit Flüssigentwicklung und Übertragen des abgeschiedenen Tonerbildes ausgestattet ist, den nachteiligen Austrag an Dispergierflüssigkeit zu vermeiden, das jedoch gleichzeitig eine gute Volltonentwicklung und Halbtonwiedergabe bei guter Auflösung gewährleistet, und hierfür geeignete Photoleiterschichten anzugeben.

Die Lösung dieser Aufgabe geht von einem elektrophotographischen Aufzeichnungsverfahren der eingangs angeführten Art aus und ist dadurch gekennzeichnet, dass man eine Photoleiterschicht verwendet, die oberflächlich strukturiert ist mit einer Rauhtiefe von 5 bis 75 gm. Die Rauhtiefe ist vorzugsweise 5 bis 50 gm mit Periodenlängen im Bereich von 100 bis 3000 µm. Man kann eine solche strukturierte Oberfläche vorteilhaft dadurch herstellen, dass man die Strukturierung der glatten Photoleiterschicht durch Druck-und Wärmebehandlung vornimmt.

Es wurde gefunden, dass mit Photoleiterschichten, deren Oberflächen strukturiert sind, bei guter Entwicklung der Austrag an Dispergierflüssigkeit deutlich, bis auf die Hälfte und mehr, verringert wird. Nachteile bei der anschliessenden Reinigung traten nicht auf. Es war völlig überraschend, dass, entgegen dem allgemeinen Bestreben nach extrem glatten Photoleiteroberflächen, ein solches Ergebnis zu erzielen war.

Photoleiterschichten, die auf metallischem Schichtträger aufgebracht sind, wie z.B. solche auf einer Trommel aus Aluminium, kann man erfindungsgemäss dadurch strukturieren, dass man zunächst die metallische Oberfläche mechanisch abträgt und dann die Photoleiterschicht aus Lösung oder Dispersion aufbringt und trocknet. Dies führt zu entsprechenden Strukturen in beispielsweise Rillen- oder Näpfchenform auf der Photoleiteroberfläche. Photoleiterschichten, die auf einem Bandträger angeordnet sind, kann man oberflächlich so strukturieren, dass man das Trägerband, zum Beispiel eine Polyesterfolie, zunächst nach bekannten Verfahren, wie sie zum Beispiel der DE-A 2833982 zu entnehmen sind, prägt, anschliessend die Oberfläche mit Aluminium bedampft und dann die Photoleiterschicht aufträgt und trocknet. Die Prägestruktur des Trägerbandes wirkt sich dabei auf die Oberfläche der Photoleiterschicht aus. Man kann auch die erzeugte glatte Photoleiteroberflächenschicht mechanisch abtragen, oder man kann die Photoleiterschicht einem Prägeverfahren aussetzen. Eine strukturierte Oberfläche einer Photoleiterschicht kann auch erzielt werden, wenn man der Lösung oder Dispersion des Photoleiterschichtmaterials indifferent wirkende Strukturelemente wie Pigment- oder Polymerdispersionen vorgegebener Teilchengrösse zugibt. Als Photoleiterschichten haben sich solche mit anorganischem Photoleiter wie Selen oder dessen Legierungen, was bevorzugt ist, oder auch solche aus organischen Materialien bewährt.

Die Erfindung wird anhand der beigefügten Figuren näher beschrieben.
Figur 1 zeigt einen Ausschnitt einer Photoleitertrommel mit dem Aluminiumträger 1, der oberflächlich mit Strukturelementen 2 versehen ist und mit einer Photoleiterschicht 3, die die gleichen Strukturelemente 4 der Aluminiumoberfläche in Form von Erhöhungen und Vertiefungen aufweist.
Figur 2 gibt schematisch die Strukturierung der Oberfläche einer glatten Photoleiterschicht wieder, Figur 3 deutet auf durch die Strukturierung resultierende scharfe Kanten einer Oberflächenstruktur hin, und Figur 4 gibt die Möglichkeit an, wie man Kanten nach Figur 3 vermeiden kann.

Zur Erzeugung von Photoleiterschichten mit Oberflächenstrukturen wird der Träger 1, beispielsweise eine Aluminiumtrommel, vorher zum Beispiel durch mechanischen Abtrag so mit Strukturelementen 2 in Form von Erhöhungen und Vertiefungen versehen, dass diese durch die aufgebrachte Photoleiterschicht 3 hindurch Strukturen 4 auf der Photoleiteroberfläche bewirken (Fig. 1). Der mechanische Abtrag von Trägermaterial kann durch Rändeln, durch Ätzen oder aufbauend durch punktuellen Antrag elektrisch leitender Substanzen erzeugt werden. Bei Photoleiterbändern werden die Trägerfolien als Schichtträger, beispielsweise aus Polyester, gerändelt bzw. geprägt und dann einer Metallbedampfung, zum Beispiel mit Aluminium, unterzogen. Die Photoleiterschicht 3 wird durch Aufdampfen, beispielsweise mit Selen, oder durch kontinuierlichen bzw. diskontinuierlichen Lösungsantrag, zum Beispiel durch Sprühbeschichtung, aufgebracht. So wurde eine oberflächlich strukturierte Photoleiterschicht auf einer Aluminiumtrommel durch Eintauchen und langsames Herausziehen mit einer Ziehgeschwindigkeit von 40 cm pro Minute der Trommel aus einer 10prozentigen Beschichtungslösung aus gleichen Gewichtsteilen Poly-N-vinylcarbazol und Trinitrofluorenon in Tetrahydrofuran erzeugt. Den Strukturelementen 2 auf der Aluminiumtrommel entsprachen Strukturen 4 in der glänzenden Photoleiterschicht.

Zur Strukturierung von Photoleiteroberflächen kann man erfindungsgemäss auch von zunächst glatten Photoleiteroberflächen ausgehen, in die man nachträglich Strukturen einbringt, beispielsweise durch mechanischen Abtrag. Es hat sich bei solchen Versuchen überraschend gezeigt, dass man die handelsüblichen Photoleitertrommeln mit Selen oder Selenlegierungen nachträglich durch einfache Druck- und Wärmebehandlung strukturieren kann, was die praktische Durchführung der Erfindung sehr erleichtert. Bei Photoleiterbändern kann man die an sich glatte Oberfläche der Photoleiterschicht in Pressen prägen.

Das dabei auftretende schwierige Problem, einen allseitig gleichmässigen Druck auf zum Beispiel eine Trommel als Schichtträger auszuüben, wird mit Hilfe eines Schlauches aus schrumpffähiger Folie, zum Beispiel aus Polyester, etwa Polyäthylenterephthalat, gelöst. Derartige Folienschläuche ziehen sich bei Temperaturerhöhung mit grosser Kraft zusammen. Sie sind im Handel erhältlich und werden in verschiedenen Durchmessern vertrieben. Eine entsprechende Herstellungsweise wird in Fig. 2 beschrieben. Wie dort gezeigt, wurde eine Trommel 1 aus Aluminium von 12 cm Durchmesser mit der Photoleiterschicht 3 aus Selen-Tellur zuerst mit je einer Lage einer Prägematrize 5, im vorliegenden Fall waren es verschiedene Siebdruckgewebe, und dann stramm mit Schrumpfschlauch 6 vom Durchmesser von etwa 120 mm und einer Folienstärke von etwa 20 µm überzogen. Nach Lagern des Ganzen über etwa 3 Minuten in einem Trokkenschrank von 150 °C, in denen sich der Aluminiumschichtträger auf etwa 60 °C erwärmte, traten die ersten Eindrücke auf der Selen-Tellur-Oberfläche auf. Die längste zulässige Temperaturdauer ohne Beeinträchtigung der Photoleitungseigenschaften war 5 Minuten, entsprechend einer Temperatur des Aluminiumschichtträgers von etwa 75 °C. Die Eindrücke waren nach längerer Temperzeit tiefer. Durch Abstufung der Temperzeiten konnten entsprechend auch die Eindrücke abgestuft werden, so dass ein Satz von oberflächlich strukturierten Photoleitertrommeln unterschiedlicher Eindrucktiefen und Strukturperioden für die kopiertechnische Prüfung zur Verfügung stand. Nach Entfernen von Schrumpfschlauch 6 und Prägematrize 5 konnten die Photoleitertrommeln in ein handelsübliches Kopiergerät eingespannt und mit ihrer Hilfe Kopien hergestellt werden. Bei einer Trommel mit gut ausgebildeten Strukturen, entsprechend einer Rauhtiefe zwischen höchsten und tiefsten Stellen von etwa 45 µm und einer Periodenlänge von etwa 110 _{!}!m, war der Austrag an Dispergierflüssigkeit, einem flüssigen aliphatischen Kohlenwasserstoff mit einem Siedepunktsbereich von 180-230 °C, nur 0,055 g pro DIN-A4-Kopie. Mit einer normalen, oberflächlich glatten Walze und bei Kopien gleichen Kontrastes betrug der Austrag vergleichsweise 0,120 g pro DIN-A4-Kopie, d.h. der Austrag an Dispergierflüssigkeit wurde durch die Strukturierung der Photoleiteroberfläche um 54% erniedrigt. Es war überraschend, dass die Verfahrensschritte der elektrostatischen Aufladung, der Belichtung und der Reinigung mit Schaumstoffwalze und Wischerblatt und der Entfernung der Restladungen nicht erkennbar beeinträchtigt wurden.

Bei Betrachtung unter einer Lupe zeigten die Bildstellen, zum Beispiel die Striche auf den mit der oberflächlich strukturierten Photoleitertrommel mit Rauhtiefen von mehr als 20 gm hergestellten Kopien, eine punktweise oder tropfenförmige Struktur. Die durch die Strukturierung der Photoleiteroberfläche erzeugten Erhebungen wirken vermutlich als Abstandshalter. Bei Rauhtiefen von unter 20 µm für die Photoleiteroberflächen konnten solche punktweisen oder tropfenförmigen Strukturen auf den Kopien nicht erhalten werden bei fast vergleichbarer Verminderung des Flüssigkeitsaustrags.

Eine Deutung dieser Vorgänge kann zur Zeit nur insoweit gegeben werden, dass bei relativ grossen Oberflächenstrukturen die Tropfenbilder durch Tonerübertragung über einen Luftspalt hinweg entstehen, der sich in Grössenordnung der Rauhtiefen einstellt. Der Mechanismus der Verminderung des Austrags an Dispergierflüssigkeit bei Strukturen mit Rauhtiefen von unter etwa 20 µm ist noch unklar. Das erfindungsgemässe Aufzeichnungsverfahren kann demnach so eingestellt werden, dass sowohl Kopien mit Bildstellen von punktweiser oder tropfenförmiger Struktur als auch Kopien mit Bildstellen aus gleichförmiger Pigmentabscheidung erhalten werden können bei gleichzeitiger vergleichbarer Minderung des Austrags an Dispergierflüssigkeit.

Eine Strukturierung von Photoleiterschichtoberflächen, die einen monomeren oder polymeren organischen Photoleiter enthalten, mit Hilfe der beschriebenen Schrumpfschlauchtechnik kann bei Temperaturen im Bereich von 60 bis 120 °C erfolgen.

Die Strukturierungstechnik mit Hilfe von Schrumpfschläuchen erweist sich als sehr variabel, denn es können, je nach eingelegter Matrix, unterschiedliche Strukturformen erzeugt werden. Beispielsweise können Strukturen, die mit dem erwähnten Siebdruckgewebe 5 erzeugt wurden, scharfkantige Formen 7 aufweisen, wie dies in Figur 3 angedeutet ist. Sie können an bildfreien Stellen auf dem Kopieträger unerwünschte feine Pigmentmuster verursachen. Es hat sich als zweckmässig erwiesen, die scharfen Kanten dadurch zu vermeiden, dass man zwischen Siebdruckgewebe 5 und Photoleiterschicht 3 eine glättende Zwischenfolie 8 in zum Beispiel geringerer Dicke als die Schrumpfschlauchfolie, hier aus 10 µm dicker Polyesterfolie, einlegte, wie dies aus Figur 4 hervorgeht. Man erhält dann eine Struktur mit einem weitgehend sinusförmigen Querschnitt. Die mit einer derart wellig strukturierten Photoleitertrommel hergestellten Kopien sind überraschend gut grundfrei, zeigen in sich sehr gleichförmige Voll- und Halbtonbereiche und eine unvermindert gute Auflösung von 6,3 Linien/mm. Bei der Betrachtung unter einer Lupe zeigten die Kopien in den Bildbereichen eine weitgehend gleichförmige Pigmentabscheidung. Der Austrag an Dispergierflüssigkeit wurde zu 0,070 g/DIN-A4-Kopie bestimmt.

Die Rauhtiefe der dafür benutzten Photoleiteroberfläche betrug um 6 µm. Bei unterschiedlichen Periodenlängen der Strukturen zwischen 110 Rm und 700 )im wurden dennoch ähnliche Ergebnisse erzielt.

Die Verwendung der erfindungsgemäss strukturierten Photoleiteroberflächen zeigt auch noch folgenden Vorteil:
Beim Kopieren auf glatten, nicht saugfähigen Kopieträgern wie Polyesterfolien waren die Kopien bei den üblichen oberflächlich glatten Photoleiterschichten etwas verwischt und dadurch unscharf. Beim Kopieren mit erfindungsgemäss oberflächlich strukturierten Photoleiterschichten konnten auch hier scharfe Kopien hergestellt werden. Dies kann vermutlich auf den punkt- bzw. tropfenweisen Antrag der Bildstellen zurückgeführt werden.

Weiterhin wurde eine oberflächlich strukturierte Photoleiterschicht durch den Einbau von Strukturelementen in die Photoleiterschicht selbst erhalten. Beispielsweise wurde die 10prozentige Beschichtungslösung aus gleichen Gewichtsteilen Poly-N-vinylcarbazol und Trinitrofluorenon in einer 3prozentigen Dispersion von Polytetrafluoräthylen in Tetrahydrofuran angesetzt. Die in einer wässrigen Dispersion angelieferten Partikel von einem Durchmesser bis zu 60 µm waren dazu vorher mehrfach in Tetrahydrofuran gewaschen worden. Die im trockenen Zustand 9 µm dicke Photoleiterschicht auf einem Schichtträger aus einer 50 pm dicken Polyesterfolie mit einer aufgedampften Aluminiumschicht zeigte oberflächlich Kuppen. Zum Kopieren in einem Kopiergerät wurde das Photoleiterband um eine Trommel gespannt, negativ bis auf etwa 950 V aufgeladen, belichtet und mit Tonerflüssigkeit entwickelt. Die Tonerflüssigkeit enthielt positiv aufgeladene Pigmentteilchen. Die Kopien waren grundfrei, nur bei genauer Betrachtung unter einer Lupe zeigten die bildfreien Stellen schwache punktförmige Tonerabscheidungen entsprechend der Oberflächenstruktur. Der Austrag an Dispergierflüssigkeit durch die Kopien betrug 0,068 g flüssigen aliphatischen Kohlenwasserstoff pro DIN-A4-Kopie. Bei oberflächlich glatten Photoleiterschichten wird sonst ein Austrag von 0,115 g pro DIN-A4-Kopie gemessen.

## Patentansprüche

1. Elektrophotographisches Aufzeichnungsverfahren, bei dem eine Photoleiterschicht auf einem elektrisch leitenden Schichtträger elektrostatisch aufgeladen, bildmässig belichtet, das erzeugte Ladungsbild mit einem Flüssigentwickler sichtbar gemacht, das abgeschiedene Tonerbild auf einen Kopieträger übertragen und die Photoleiterschicht anschliessend von Tonerresten und Restladungen befreit wird, dadurch gekennzeichnet, dass man eine Photoleiterschicht verwendet, die oberflächlich strukturiert ist mit einer Rauhtiefe von 5 bis 75 µm.

2. Aufzeichnungsverfahren nach Anspruch 1, dadurch gekennzeichnet, dass man eine Photoleiterschicht verwendet, die eine Rauhtiefe von 5 bis 50 pm mit Periodenlängen von 100 bis 3000 µm besitzt.

3. Aufzeichnungsverfahren nach Anspruch 1 oder 2, dadurch gekennzeichnet, dass man eine Photoleiterschicht verwendet, die durch Druck-und Wärmebehandlung oberflächlich strukturiert wurde.

4. Aufzeichnungsverfahren nach Anspruch 3, dadurch gekennzeichnet, dass man eine Photoleiterschicht verwendet, die mittels eines übergezogenen Schrumpfschlauchs (6) mit eingelegter Prägematrize (5) bei Temperaturen von 60 bis 120 °C strukturiert wurde.

5. Aufzeichnungsverfahren nach Anspruch 4, dadurch gekennzeichnet, dass man eine Photoleiterschicht verwendet, die mittels eines übergezogenen Schrumpfschlauchs (6) mit eingelegter Prägematrize (5) und Zwischenfolie (8) strukturiert wurde.

6. Aufzeichnungsverfahren nach einem der Ansprüche 3 bis 5, dadurch gekennzeichnet, dass man eine Photoleiterschicht aus Selen oder dessen Legierungen verwendet, die bei Temperaturen von 60 bis 75 °C strukturiert wurde.

7. Aufzeichnungsverfahren nach Anspruch 1 oder 2, dadurch gekennzeichnet, dass man eine Phtoleiterschicht verwendet, deren Oberflächenstruktur durch die Oberflächenstruktur des Schichtträgers gebildet wird.

8. Aufzeichnungsverfahren nach Anspruch 1 oder 2, dadurch gekennzeichnet, dass man eine Photoleiterschicht verwendet, die man durch den Einbau von indifferent wirkenden Strukturelementen in die Photoleiterschicht erhält.

9. Photoleiterschicht auf einem elektrisch leitenden Schichtträger, dadurch gekennzeichnet, dass sie oberflächlich strukturiert ist mit einer Rauhtiefe von 5 bis 75 µm.

10. Photoleiterschicht nach Anspruch 9, dadurch gekennzeichnet, dass sie Rauhtiefen von 5 bis 50 pm mit Periodenlängen von 100 bis 3000 µm besitzt.

11. Photoleiterschicht nach Anspruch 9 oder 10, dadurch gekennzeichnet, dass sie aus Selen oder dessen Legierungen besteht.

## Claims

1. An electrophotographic recording process, in which a photoconductive layer on an electrically conducting layer carrier is electrostatically charged, is exposed in a manner whereby an image is generated on it, the charge-image thus generated is rendered visible by means of a liquid developer, the deposited toner-image is transferred to a copy-carrier and the photoconductive layer is thereafter freed from toner residues and residual charges, characterized in that a photoconductive layer which is surface-textured with a peak-to-valley roughness value of 5 to 75 Vm is used.

2. The recording process as claimed in claim 1, wherein a photoconductive layer possessing a peak-to-valley roughness value of 5 to 50 µm, with repetition lengths of 100 to 3000 µm is used.

3. The recording process as claimed in claim 1 or 2 wherein a photoconductive layer which had been surface-textured by means of pressure and heat is used.

4. The recording process as claimed in claim 3, wherein use is made of a photoconductive layer which has been textured at temperatures of 60 to 120 °C with the aid of shrinkable flexible tubing, into wich an embossing matrix is inserted, and which is drawn over the layer.

5. The recording process as claimed in claim 4, wherein use is made of a photoconductive layer which had been textured with the aid of shrinkable flexible tubing into which an embossing matrix and an intermediate film are inserted, and which is drawn over the coating.

6. The recording process as claimed in claims 3 to 5, wherein use is made of a photoconductive layer composed of selenium, or of alloys of selenium, this layer having been textured at temperatures of 60 to 75 °C.

7. The recording process as claimed in claim 1 or 2, wherein use is made. of a photoconductive layer possessing a surface texture which is formed by the surface texture of the layer carrier.

8. The recording process as claimed in claim 1 or 2, wherein use is made of a photoconductive layer which is produced by incorporating texturing-elements into the photoconductive layer, these elements being functionally inert.

9. A photoconductive layer on an electrically conducting layer carrier, wherein the layer is surface-textured with a peak-to-valley roughness value of 5 to 75 µm.

10. A photoconductive layer according to claim 9, wherein the layer possesses peak-to-valley roughness values of 5 to 50 µm, with repetition lengths of 100 to 3000 gm.

11. A photoconductive layer as claimed in claim 9 or 10, wherein the layer is composed of selenium, or of alloys of selenium.

## Revendications

1. Procédé d'enregistrement électrophotogra- phique dans lequel une couche photoconductrice est chargée par effet électrostatique sur un support de couche électroconducteur, exposée selon une image, l'image de charge formée est rendue visible avec un développateur liquide, l'image au toner déposée est transférée sur un support de copie et la couche photoconductrice est ensuite débarrassée des résidus de toner et des charges résiduelles, procédé caractérisé en ce que l'on emploie une couche photoconductrice qui est structurée en surface, avec des aspérités de dimensions allant de 5 à 75 µm.

2. Procédé d'enregistrement selon la revendication 1, caractérisé en ce que l'on emploie une couche photoconductrice ayant une dimension d'aspérités de 5 à 50 gm à des distances de 100 à 3000 µm.

3. Procédé d'enregistrement selon la revendication 1 ou 2, caractérisé en ce que l'on emploie une couche photoconductrice qui a été structurée en surface par un traitement par la pression et par la chaleur.

4. Procédé d'enregistrement selon la revendication 3, caractérisé en ce que l'on emploie une couche photoconductrice qui a été structurée au moyen d'un tuyau rétrécissable (6) enfilé dessus avec une matrice de gaufrage (5) insérée dedans, à des températures de 60 à 120 °C.

5. Procédé d'enregistrement selon la revendication 4, caractérisé en ce que l'on emploie une couche photoconductrice qui a été structurée au moyen d'un tuyau rétrécissable (6) enfilé dessus avec une matrice de gaufrage (5) insérée dedans et une feuille intermédiaire (8).

6. Procédé d'enregistrement selon l'une quelconque des revendications 3 à 5, caractérisé en ce que l'on emploie une couche photoconductrice en sélénium ou en alliage de sélénium qui a été structurée à des températures de 60 à 75 °C.

7. Procédé d'enregistrement selon la revendication 1 ou 2, caractérisé en ce que l'on emploie une couche photoconductrice dont la structure superficielle est formée par la structure superficielle du support de couche.

8. Procédé d'enregistrement selon la revendication 1 ou 2, caractérisé en ce que l'on emploie une couche photoconductrice que l'on obtient par incorporation d'éléments structurants inertes dans la couche photoconductrice.

9. Couche photoconductrice sur un support de couche électroconducteur, caractérisé en ce qu'elle est structurée en surface, avec des aspérités de dimensions allant de 5 à 75 µm.

10. Couche photoconductrice selon la revendication 9, caractérisée en ce qu'elle a des dimensions d'aspérités de 5 à 50 µm, à des distances de 100 à 3000 gm.

11. Couche photoconductrice selon la revendication 9 ou 10, caractérisé en ce qu'elle est constituée de sélénium ou d'alliages de sélénium.
